# EUROPÄISCHE PATENTSCHRIFT

(11) **EP 0 348 556 B1**
(45) Veröffentlichungstag und Bekanntmachung des Hinweises auf die Patenterteilung: **16.06.1993**
(21) Anmeldenummer: 88121820.0
(22) Anmeldetag: 29.12.1988
(51) Int. Cl.: E05G 1/024

(54) **Panzermasse für einen Tresor**
Armoured mass for a safe
Masse blindée pour un coffre-fort

(30) Priorität: 01.07.1988 DE 3822250
(43) Veröffentlichungstag der Anmeldung: 03.01.1990
(73) Patentinhaber: BURG-WÄCHTER KG. ALFRED LÜLING, D-58540 Meinerzhagen (DE)
(72) Erfinder: Lüling, Harald, Dipl.-Ing., D-5802 Wetter 2 (DE)
(74) Vertreter: Dörner, Lothar, Dipl.-Ing.

(56) Entgegenhaltungen:
- EP-A- 266 970
- DE-A- 2 240 026
- DE-A- 2 952 783
- DE-A- 3 636 644
- DE-B- 1 288 479
- DE-C- 3 241 526

## Beschreibung

### Technisches Gebiet:

Die Erfindung betrifft eine Panzermasse für einen Tresor, aus Kunststoff-Beton ausschließlich mit Kunststoff und/oder Naturkautschuk als Bindemittel und mit körnigem Hartstoff der Art von Aluminiumoxid oder Zirkoniumoxid sowie mit Flammenhemmer im Gemenge.

Tresore, worunter auch Tresorräume, Geldschränke, Stahlkammern, Safes, Panzerschränke und dgl. und auch Teile davon, z.B. Türen, zu verstehen sind, müssen gegen unbefugte Eingriffe von außen geschützt werden. Eine Maßnahme gegen unbefugten Eingriff von außen ist die Ausgestaltung der Wände derart, daß ihr Durchdringen mit Hilfe von einerseits mechanisch, andererseits thermisch wirkenden Werkzeugen verhindert, zumindest über längere Zeit erschwert wird. - Der sogenannte "Widerstandszeitwert" soll möglichst hoch sein -. Überdies müssen in einem Tresor aufbewahrte Gegenstände bei hohen Außentemperaturen gegen Vernichtung geschützt werden.

### Stand der Technik:

Eine Panzermasse der eingangs genannten Art ist bekannt (EP-A-0 266 970). Die bekannte Panzermasse enthält als Bindemittel ein Elastomer, nämlich ein Polyurethan auf Polyesterbasis, und ist durch die Hartstoffe in der Form von Aluminiumoxid oder Zirkonium-Aluminium-Keramik verstärkt. Als flammenhemmende Mittel können halogenhaltige Stoffe zugesetzt sein.

Es ist weiterhin bekannt (DE-A-3 636 644), als Füllschicht für Tresore einen Zement-Beton aus Silikatpulver in einem Anteil von 10 bis 20 % des Zementgewichts und einem Benetzungsmittel auf Naphthalain-Sulfonatbasis in einem Anteil von 6 bis 10 % des Zementgewichts, Rest Zement, Zuschlagstoffe und Wasser zu verwenden. Als Zuschlagstoffe sind Stahlfasern oder Zuschläge aus quarzitischem Material verwendet. Die Mischung kann einen Kunststoffbinder oder Korundpulver enthalten. Auch ist bekannt, als Bindemittel für Beton Kunststoffe, z.B. Polyersterharze, zu verwenden (DE-A-2 240 026); und einem kunstharzgebundenen Beton Glasfasern beizumischen (DE-A-2 952 783).

Füllungen für bei Tresoren verwendete Schalen sind in folgender Zusammensetzung bekannt: In eine zäh-elastische Verbindungsmasse aus natürlichem oder künstlichem Kautschuk, kautschukähnlichen Thermoplasten oder Polyurethan sind Hartstücke aus Aluminiumoxid und/oder Zirkonoxid eingebettet (DE-C-32 41 546); Beton oder mit Kunstharz gebundenes Keramikmaterial ist zusätzlich mit Stahlarmierungen oder verdrillten Stahlblechen versehen (DE-U-86 00 592); Altreifenschnitzel, einschließlich der Stahl- und Gewebeeinlagen, werden mit Metallstücken und einem Bindemittel, das als Basis natürlichen oder künstlichen Kautschuk, Beton und/oder Kunstharz hat, gemengt (DE-U-79 04 279).

Erwähnenswert sind schließlich noch folgende Ausgestaltungen von Tresorwänden: In eine Schale aus Stahlblech ist ein Verhau von Poly-Stahlschiene eingebracht, die dann mit Beton der festest verfügbaren Sorte ausgegossen ist (FAZ vom 12.10.1982 S. 15): Eine Panzerplatte weist eine mit Hartguß umgossene Bewehrung aus Stahlstäben oder -drähten auf (DE-B-1 288 479).

Der Stand der Technik zeigt, daß die unterschiedlichsten Füllungen für den eingangs genannten Zweck als geeignet angesehen werden.

### Darstellung der Erfindung:

Auch der Erfindung liegt die Aufgabe zugrunde, eine Panzermasse zu schaffen, bei der der Widerstandszeitwert hoch ist. Die Aufgabe wird gelöst durch die in den Patentansprüchen angegebenen Merkmale.

Die Panzermasse nach der Erfindung kann einerseits als Füllung für eine Schale zur Bildung einer Wand oder einer Tür oder eines sonstigen Teils eines Tresors, andererseits als Gießmasse verwendet werden, die in eine später entfernte Schalung zur Bildung eines Tresorraumes gegeben wird.

Die Panzermasse nach der Erfindung ist ein wasserfreies Gemenge. Seine Bestandteile sind als Kombination zwischen hohem Widerstandszeitwert einerseits und wirtschaftlicher Herstellung andererseits gewählt: Bestimmend für den Widerstandszeitwert sind der körnige Hartstoff und die Fasern. Der zwischen ihnen naturgemäß entstehende Zwischenraum wird zunächst mit preiswertem Zuschlagstoff, der dann immer noch bestehende Zwischenraum durch das Bindemittel ausgefüllt. Der Flammenhemmer erhöht den Widerstandszeitwert gegen thermisch wirkende Werkzeuge.

Die Zuschlagstoffe haben vorteilhaft eine Korngröße bis zu 9 mm, vorzugsweise bis zu 5 mm. Sie sind in Ausgestaltung der Erfindung silanisiert, was zu höherer Festigkeit bzw. höherer Biege-, Zug- und Schlagzähigkeit führt.

Als Hartstoffe sind bevorzugt Aluminiumoxide, z. B. Korund, Edelkorund oder Oxidkeramik, und/oder Zirkoniumoxide verwendet, vorteilhaft in einer Korngröße bis zu 9 mm, vorzugsweise bis zu 7 mm.

Die als Bindemittel verwendeten Kunststoffe können von unterschiedlichen Gruppen herrühren. Einmal ist ein durch Polyreaktion gebildetes Harz, vorzugsweise ein Reaktionsharz verwendbar. Reaktionsharze sind nach DIN 16945 flüssige oder verflüssigbare Harze, die für sich oder mit Reaktionsmitteln (Härter, Beschleuniger u.a.) ohne Abspaltung flüchtiger Komponenten durch Polyaddition bzw. Polymerisation härten. Bei der Erfindung sind als Reaktionsharze bevorzugt Epoxid-, Polyurethan-, Polymethylmet-acrylat oder Polyesterharze verwendet. Zum anderen ist auch ein Elastomer, vorzugsweise ein Kautschuk, verwendbar. Bei der Erfindung sind Polyurethan-, Synthese-, Silikon- oder Naturkautschuke verwendet.

Als Fasern sind bevorzugt solche mit einer Länge zwischen 15 und 35 mm sowie einer Dicke zwischen 0,2 und 1,8 mm. In Weiterbildung der Erfindung ist in das Gemenge mindestens eine Stahldrahtmatte eingebracht. Die bei diesen Weiterbildungen der Erfindung getroffenen Maßnahmen erhöhen die Sicherheit des mit der Panzermasse ausgerüsteten Tresors gegen mechanische Einwirkungen.

Schließlich sind in Weiterbildung der Erfindung in das Gemenge Aluminiumhydroxid oder Halogene eingebracht. Diese haben eine flammenhemmende Wirkung. Und/oder es sind Materialien zugegeben, die oberhalb einer bestimmten Temperatur endotherm reagieren. Diese Materialien haben die Wirkung, daß sie einen Temperaturanstieg verlangsamen. Solche Materialien sind Natriummet-asilikat Pentahydrat bzw. Nonahydrat oder Natriumsulfid Nonahydrat.

Zusammengefaßt ist ein mit einer Panzermasse nach der Erfindung ausgerüsteter Tresor einbruchssicher. Er gewährleistet außerdem begrenzten Feuerschutz für den Inhalt. Insbesondere für Tresore der Sicherheitsstufe C 2 F ist die Panzermasse nach der Erfindung geeignet.

### Kurze Beschreibung der Zeichnung:

Zwei Ausführungsbeispiele der Erfindung sind schematisch in der Zeichnung dargestellt und werden im folgenden näher beschrieben. Es zeigen:
- Figur 1: einen Ausschnitt aus einem Querschnitt durch ein Wandelement eines Tresors;
- Figur 2: einen Ausschnitt aus einem Querschnitt durch ein anderes Wandelement;
- Figur 3: den zu Figur 2 gehörenden Längsschnitt.

### Bester Weg zur Ausführung der Erfindung:

Das als Ausführungsbeispiel gewählte Wandelement für einen Tresor weist eine Schale 1 aus Stahlblech auf. Neben weiteren, nicht bezeichneten Wänden besteht die Schale aus zwei Seitenwänden 11. In die Schale 1 ist ein Gemenge 2 als Füllung eingebracht.

Das Gemenge 2 ist aus Beton, aus einem Reaktionsharz als Bindemittel, die beide nicht mit einer Bezugsziffer versehen sind, und aus Hartstoffen 3 sowie aus Zuschlagstoffen 6 gebildet. Anstelle des Reaktionsharzes kann auch ein Kautschuk als Bindemittel vorgesehen sein. Auch Kombinationen von beiden sind möglich.

Die Zuschlagstoffe 6 haben eine Korngröße bis zu 9 mm, vorzugsweise bis zu 5 mm. Die Hartstoffe 3 haben eine Korngröße bis zu 9 mm, vorzugsweise bis zu 7 mm.

Als Reaktionsharz sind Epoxid-, Polyurethan- oder Polyesterharze vorgesehen. Wird Kautschuk verwendet, sind Polyurethan -, Synthese-, Silikon- oder Naturkautschuke vorgesehen. Als Hartstoffe 3 sind Aluminiumoxide, z.B. Korund, Edelkorund oder Oxidkeramik, und/oder Zirkoniumoxide verwendet. Als Zuschlagstoffe 6 sind verwendet: Betonsand, Betonkies oder Bruchsteine; Quarzgut, z.B. Quarzsand oder Quarzmehl, und/oder Calciumsilicate, z.B. Wollastonit, letztere auch mit Silan behandelt.

Dem Gemenge 2 können Aluminiumhydroxid oder Halogene zugegeben sein. Außerdem können Natriummet-asilikat Pentahydrat bzw. Nonahydrat oder Natriumsulfid Nonahydrat beigegeben sein.

Bei dem in Figur 1 dargestellten Ausführungsbeispiel sind der Füllung 2 Stahlfasern 4 zugegeben. Die Stahlfasern 4 haben ein Länge zwischen 15 bis 35 mm sowie eine Dicke zwischen 0,2 und 1,8 mm. Anstelle der Stahlfasern sind andere Metallfasern und auch Glasfasern verwendbar.

Bei dem in den Figuren 2 und 3 dargestellten Ausführungsbeispiel ist in die Schale 1 parallel zu deren Seitenwänden 11 eine Stahldrahtmatte 5 eingebracht. Die Stahldrahtmatte 5 kann auch gewellt sein und schräg in der Schale 1 angeordnet sein. Sie kann zusätzlich zu den Stahlfasern verwendet sein. Auch können mehr als eine Stahldrahtmatte verwendet sein.

### Gewerbliche Verwertbarkeit:

Die Panzermasse ist zum Ausfüllen von Hohlräumen bei Tresoren aller Art verwendbar; außerdem kann sie die Wand eines Tresorraums bilden.

## Patentansprüche

1. Panzermasse für einen Tresor, aus Kunststoff-Beton ausschließlich mit Kunststoff und/oder Naturkautschuk als Bindemittel und mit körnigem Hartstoff der Art von Aluminiumoxid oder Zirkoniumoxid sowie mit Flammenhemmer im Gemenge,
dadurch gekennzeichnet, daß
das Betongemenge
- Zuschlagstoff der Gruppe: Betonsand, Betonkies, Bruchstein, Quarzgut wie zum Beispiel Quarzsand oder Quarzmehl, Calciumsilikat, und
- Fasern der Gruppe: Metallfasern wie zum Beispiel Stahlfasern, Glasfasern
aufweist.

2. Panzermasse nach Anspruch 1, dadurch gekennzeichnet, daß die Zuschlagstoffe (6) und die Hartstoffe (3) eine Korngröße bis 9 mm aufweisen.

3. Panzermasse nach Anspruch 1 oder 2, dadurch gekennzeichnet, daß die Zuschlagstoffe (6) eine Korngröße bis 5 mm und die Hartstoffe (3) eine Korngröße bis 7 mm aufweisen.

4. Panzermasse nach Anspruch 1, dadurch gekennzeichnet, daß die Stahlfasern (4) eine Länge zwischen 15 und 35 mm sowie eine Dicke zwischen 0,2 und 1,8 mm aufweisen.

5. Panzermasse nach einem der Ansprüche 1 bis 4, dadurch gekennzeichnet, daß in das Gemenge (2) mindestens eine Stahldrahtmatte (5) eingebracht ist.

6. Panzermasse nach einem der Ansprüche 1 bis 5, dadurch gekennzeichnet, daß dem Gemenge (2) Flammenhemmer, z. B. Aluminiumhydroxid oder Halogene zugegeben sind.

7. Panzermasse nach einem der Ansprüche 1 bis 6, gekennzeichnet durch ein durch Polyreaktion gebildetes Harz als Bindemittel.

8. Panzermasse nach Anspruch 7, dadurch gekennzeichnet, daß ein Reaktionsharz als Bindemittel verwendet ist.

9. Panzermasse nach Anspruch 8, dadurch gekennzeichnet, daß als Reaktionsharz Epoxid-, Polyurethan-, Polymethylmetacrylat- oder Polyesterharze verwendet sind.

10. Panzermasse nach einem der Ansprüche 1 bis 6, gekennzeichnet durch ein Elastomer als Bindemittel.

11. Panzermasse nach Anspruch 10, dadurch gekennzeichnet, daß Kautschuk als Bindemittel verwendet ist.

12. Panzermasse nach Anspruch 11, dadurch gekennzeichnet, daß Polyurethan-, Synthese- oder Silikonkautschuke verwendet sind.

13. Panzermasse nach einem der Ansprüche 1 bis 12, dadurch gekennzeichnet, daß als Hartstoffe (3) Aluminiumoxide, z. B. Korund, Edelkorund oder Oxidkeramik, und/oder Zirkoniumoxide verwendet sind.

14. Panzermasse nach einem der Ansprüche 1 bis 13, dadurch gekennzeichnet, daß die Zuschlagstoffe (6) silanisiert sind.

15. Panzermasse nach einem der Ansprüche 1 bis 14, dadurch gekennzeichnet, daß Materialien zugegeben sind, die oberhalb einer bestimmten Temperatur endotherm reagieren.

16. Panzermasse nach Anspruch 15, dadurch gekennzeichnet, daß als Materialien Natriummetasilikat Pentahydrat bzw. Nonahydrat oder Natriumsulfid Nonahydrat verwendet sind.

## Claims

1. Armouring composition for a strong-room made from synthetic concrete with plastic and/or natural rubber as the sole binder and with granular hard material of the aluminium oxide or zirconium oxide type together with flame retardants in the mix,
characterised in that
the concrete mix has
- aggregate from the group: sand for concrete, gravel for concrete, crushed stone, quartz material such as, for example, silica sand or quartz powder, calcium silicate, and
- fibres from the group: metal fibres such as, for example, steel fibres, glass fibres.

2. Armouring composition according to claim 1, characterised in that the aggregates (6) and hard materials (3) have a particle size of up to 9 mm.

3. Armouring composition according to claim 1 or 2, characterised in that the aggregates (6) have a particle size of up to 5 mm and the hard materials (3) have a particle size of up to 7 mm.

4. Armouring composition according to claim 1, characterised in that the steel fibres (4) have a length of between 15 and 35 mm and a thickness of between 0.2 and 1.8 mm.

5. Armouring composition according to one of claims 1 to 4, characterised in that at least one steel wire mat (5) is introduced into the mix (2).

6. Armouring composition according to one of claims 1 to 5, characterised in that flame retardants, for example aluminium hydroxide or halogens, are added to the mix (2).

7. Armouring composition according to one of claims 1 to 6, characterised by a resin formed by polyreaction as binder.

8. Armouring composition according to claim 7, characterised in that a reaction resin is used as the binder.

9. Armouring composition according to claim 8, characterised in that epoxy, polyurethane, polymethyl methacrylate or polyester resins are used as the reaction resin.

10. Armouring composition according to one of claims 1 to 6, characterised by an elastomer as the binder.

11. Armouring composition according to claim 10, characterised in that rubber is used as the binder.

12. Armouring composition according to claim 11, characterised in that polyurethane, synthetic or silicone rubbers are used.

13. Armouring composition according to one of claims 1 to 12, characterised in that aluminium oxides, for example corundum, white corundum or oxide ceramics, and/or zirconium oxides are used as the hard materials (3).

14. Armouring composition according to one of claims 1 to 13, characterised in that the aggregates (6) are silanised.

15. Armouring composition according to one of claims 1 to 14, characterised in that materials are added which react endothermically above a certain temperature.

16. Armouring composition according to claim 15, characterised in that sodium metasilicate pentahydrate or nonahydrate or sodium sulphide nonahydrate are used as the materials.

## Revendications

1. Masse blindée pour un coffre-fort, en béton résineux, exclusivement avec une matière plastique et/ou un caoutchouc naturel comme liant, avec une substance dure granuleuse du type oxyde d'aluminium ou oxyde de zirconium, et avec un ignifuge dans le mélange, caractérisée en ce que le mélange de béton présente:
- une charge du groupe: sable à béton, gravier à béton, pierrailles, silice vitreuse, sable de quartz ou poudre de quartz, par exemple, silicate de calcium, et
- des fibres du groupe: fibres métalliques, fibres d'acier, fibres de verre, par exemple.

2. Masse blindée suivant la revendication 1, caractérisée en ce que les charges (6) et les substances dures (3) ont une grosseur de grains de 9 mm maximum.

3. Masse blindée suivant l'une des revendications 1 et 2, caractérisée en ce que les charges (6) ont une grosseur de grains de 5 mm maximum, et les substances dures (3) de 7 mm maximum.

4. Masse blindée suivant la revendication 1, caractérisée en ce que les fibres d'acier (4) ont une longueur comprise entre 15 et 35 mm et une épaisseur de 0,2 à 1,8 mm.

5. Masse blindée suivant l'une quelconque des revendications 1 à 4, caractérisée en ce qu'un mat de fils d'aciers (5) au moins est introduit dans le mélange.

6. Masse blindée suivant l'une quelconque des revendications 1 à 5, caractérisée en ce que des ignifuges, hydroxyde d'aluminium ou halogènes, par exemple, sont ajoutés au mélange (2).

7. Masse blindée suivant l'une quelconque des revendications 1 à 6, caractérisée par une résine formée par polyréaction, en qualité de liant.

8. Masse blindée suivant la revendication 7, caractérisée en ce qu'une résine réactive est utilisée comme liant.

9. Masse blindée suivant la revendication 8, caractérisée par l'utilisation de résines époxy, polyuréthannes, polyméthylméthacrylates ou polyesters, comme résine réactive.

10. Masse blindée suivant l'une quelconque des revendications 1 à 6, caractérisée par un élastomère comme liant.

11. Masse blindée suivant la revendication 10, caractérisée par l'utilisation de caoutchouc comme liant.

12. Masse blindée suivant la revendication 11, caractérisée par l'utilisation de caoutchoucs de polyuréthanne, synthétiques ou silicones.

13. Masse blindée suivant l'une quelconque des revendications 1 à 12, caractérisée en ce que des oxydes d'aluminium, corindon, corindon raffiné ou céramique oxyde, par exemple, et/ou des oxydes de zirconium, sont utilisés comme substances dures (3).

14. Masse blindée suivant l'une quelconque des revendications 1 à 13, caractérisée en ce que les charges (6) sont traitées au silane.

15. Masse blindée suivant l'une quelconque des revendications 1 à 14, caractérisée par l'ajout de matières avec une réaction endothermique au-delà d'une température donnée.

16. Masse blindée suivant la revendication 15, caractérisée en ce que du métasilicate de sodium pentahydrate et/ou nonahydrate, ou du sulfure de sodium nonahydrate, sont utilisés comme matières.
